# FASCICULE DE BREVET EUROPEEN

(11) **EP 0 286 499 B1**
(45) Date de publication et mention de la délivrance du brevet: **22.08.1990**
(21) Numéro de dépôt: 88400709.7
(22) Date de dépôt: 23.03.1988
(51) Int. Cl.: C10C 1/00

(54) **Brai liant pour électrode et son procédé de fabrication**
Elektrodenbindemittelpech und Verfahren zur Herstellung derselben
Pitch for binding electrodes and process for preparing said pitch

(30) Priorité: 24.03.1987 FR 8704054
(43) Date de publication de la demande: 12.10.1988
(73) Titulaire: ELF ATOCHEM S.A., 92800 Puteaux (FR)
(72) Inventeur: Cottinet, Denis Rue du Capitaine Hazebrouck, F-59320 Haubourdin (FR); Buche, Serge, F.62300 Lens (FR); Saint-Romain, Jean Louis, F-62223 Saint Laurent Blangy (FR); Couderc, Pierre, F-62400 Bethune (FR)
(74) Mandataire: Rochet, Michel

(56) Documents cités:
- FR-A- 1 323 457
- FR-A- 2 250 571
- FR-A- 2 392 143
- US-A- 4 545 879

## Description

La présente invention concerne les brais, en particulier les brais de goudrons de houille, sans toutefois être limitée à ces derniers.

Les brais de goudrons de houille sont constitués par le concentrat de la distillation des goudrons de houille. Les brais sont des mélanges complexes :
1 ) de molécules polyaromatiques, éventuellement porteuses de courtes chaînes aliphatiques ;

2) de molécules polaires à caractère acide ou basique (phénols, naphtols, carbazole, bases pyridini- ques, etc.) ;
3) éventuellement, de particules insolubles en suspension (particules de type noir de carbone, cénos- phères ou particules de coke polluées plus ou moins par des impuretés minérales).

On caractérise les brais et les goudrons par leur taux de substances insolubles dans les différents solvants ; ainsi, il est d'usage de considérer les trois fractions suivantes :
1) les résines a, constituées par la fraction insoluble dans la quinoléine ;
2) les résines p, constituées par la fraction insoluble dans le toluène et soluble dans la quinoléine ; et,
3) les résines y, constituées par la fraction soluble dans le toluène.

On peut alors distinguer les goudrons servant à la préparation de brais selon leur teneur en résines α; on appellera goudrons «bas a», les goudrons renfermant moins de 2% en poids de résines a.

La distillation des goudrons de houille permet d'obtenir, en des quantités sensiblement égales, d'une part, des huiles (benzène, toluène, xylène, les produits correspondants phénoliques et méthylés, naphtalène, huiles moyennes, anthracène, chrysène, etc.), et, d'autre part, le concentrat ou brai.

Parmi les applications des brais, on peut mentionner notamment leur utilisation en tant que liants dans la fabrication des électrodes de carbone ou de graphite, lesquelles sont utilisées pour la production d'aluminium et de métaux ferreux ou non ferreux.

Les brais sont caractérisés par différentes données analytiques, dont la connaissance permet d'apprécier leur valeur d'usage pour l'application choisie ; on donnera ci-après une définition des différentes caractéristiques des brais qui seront évoquées dans le présent mémoire descriptif:
- le point de ramollissement C.I.A. (Cube In Air), exprimé en _{°}C, grandeur déterminée selon la norme ASTM D 3104-77;
- la teneur en résines a et la teneur en résines a+p (ou fraction insoluble dans le toluène) (exprimées en % en poids) obtenues par les modes opératoires indiqués dans les normes respectivement ISO 6791 et ISO 6376 ;
- la teneur en carbone fixe (exprimée en % en poids), qui traduit le rendement en coke ou le pouvoir en carbone du brai, cette teneur étant calculée selon la norme ISO 6998 ;
- l'affinité brai-coke mesurée selon le test de pénétration décrit par P. Couderc, P. Hyvernat et G.L. Le- marchand dans la revue «FUEL, 1986, Vol. 65, 2, 281-287» ; ce test permet de caractériser les propriétés de pénétration et d'écoulement des brais dans un lit de coke (écoulement rapide ou retardé ; pénétration complète ou incomplète). Les courbes d'écoulement obtenues permettent d'obtenir deux températures caractéristiques :
- T₂ : température finale de pénétration
- Tᵣ : température obtenue par extrapolation du début de la courbe d'écoulement ;
- la mesure, par analyse calorimétrique différentielle (effectuée dans les conditions suivantes : un échantillon de 20 mg de brai est porté à 140°C, puis refroidi en 3 minutes jusqu'à -100_{°}C, puis réchauffé à la vitesse de 30_{°}C par minute),de la température et du domaine de transition vitreuse : Tg et _{A}Tg.

Un brai-liant jugé satisfaisant pour la fabrication d'une électrode de carbone ou de graphite, respecte généralement les spécifications suivantes :
- un point de ramollissement C.I.A. de l'ordre de 100 à 130_{°}C ;
- une teneur en résines a de l'ordre de 8 à 15% en poids;
- une teneur en résines a + p de l'ordre de 28 à 35% en poids ;
- une teneur en carbone fixe de l'ordre de 54 à 62% en poids ; et
- une bonne affinité brai-coke (écoulement rapide ou peu retardé, pénétration complète).

Lorsque l'on part d'un goudron contenant plus de 4% de résines a, on obtient, par simple distillation, des brais répondant à ces spécifications. Par analyse thermique différentielle, on constate que ces brais ont toujours un domaine de transition vitreuse ATg de l'ordre de 55_{°}C.

En revanche, lorsque l'on distille un goudron «bas α», on obtient, pour le même point de ramollissement, un brai dont la teneur en résines a est au plus égale à 5% en poids, la teneur en résines a + p est de l'ordre de 25% en poids, et la teneur en carbone fixe est inférieure à 54% en poids. Ce brai, bien qu'ayant une bonne affinité envers le coke, est considéré comme trop pauvre en carbone. Pour pallier à cette déficience, il est possible de réaliser un traitement thermique à des températures supérieures à 350_{°}C. Dans ces conditions, les brais obtenus présentent des teneurs en carbone fixe et en résines a + p acceptables. En revanche,leur affinité envers le coke est difficilement contrôlable. De plus, on note une nette augmentation du domaine de transition vitreuse _{A}Tg.

Par ailleurs, l'expérience montre que de tels traitements, lorsqu'ils sont effectués dans des conditions industrielles, s'accompagnent de phénomènes de cokéfaction et craquages liés à l'existence de gradients thermiques au voisinage de la paroi du four.

La présente invention est basée sur la constatation que la qualité d'un brai liant pour électrode peut être encore améliorée lorsqu'il présente en outre un domaine de transition vitreuse ATg nettement plus restreint que ceux connus jusqu'alors. Comme on vient de l'indiquer, aucun procédé de fabrication ne permettait toutefois d'atteindre ce résultat jusqu'à présent.

La Société déposante a maintenant découvert qu'il est possible de réaliser une maturation du brai au moyen d'un traitement par ondes haute frequence. Ce traitement permet d'augmenter la teneur en carbone fixe du brai, tout en lui conservant une bonne affinité envers le coke et tout en diminuant significativement son domaine de transition vitreuse.

La présente invention a donc d'abord pour objet un brai liant pour électrode, possédant :
- un point de ramollissement C.I.A. compris entre 80_{°}C et 150_{°}C,
- une teneur en substances insolubles dans la quinoléine supérieure ou égale à 4% en poids,
- une teneur en résines a+p comprise entre 28 et 40% en poids, et
- une teneur en carbone fixe, déterminée selon la norme ISO 6998, au moins égale à 51 % en poids, caractérisé en ce que son domaine de transition vitreuse _{A}Tg, déterminé par analyse calorimétrique différentielle, est inférieur ou égal à 50_{°}C.

De manière plus particulièrement préférée, le brai selon l'invention possède un domaine _{A}Tg inférieur ou égal à 40_{°}C.

Outre les caractéristiques précitées, le brai selon l'invention pourra avantageusement posséder l'une ou l'autre des propriétés d'écoulement suivantes, déterminées selon le test de pénétration précité (en utilisant une granulométrie moyenne du lit de coke de 120 µm environ et une vitesse de chauffe de 20_{°}C par heure) :
- un retard à l'écoulement T₂- Ti au plus égal à 15_{°}C ;
- une température finale de pénétration T₂ au plus égale à 180°C.

La présente invention a également pour objet un procédé de fabrication d'un brai tel que défini ci-dessus, procédé suivant lequel on soumet un brai présentant une teneur en substances insolubles dans la quinoléine inférieure à 4% en poids environ à un traitement par ondes ayant une fréquence comprise entre 0,9 et 300 GHz.

Le traitement par ondes haute fréquence consiste à convertir de l'énergie électrique en chaleur dans des matériaux diélectriques (isolants) contenant des molécules polaires. Les molécules polaires, soumises au champ électromagnétique, s'éloignent ou se rapprochent violemment, provoquant par collision un dégagement de chaleur.

De manière avantageuse, on utilise une fréquence classique de 2,45 GHz environ.

Conformément à la présente invention, on effectue le traitement en principe à la pression atmosphérique ; cependant, on peut sans inconvénient opérer sous une pression pouvant aller jusqu'à 20 bars.

La température à laquelle on effectue le traitement est contrôlée par la quantité d'énergie électrique fournie au système (magnétron). Elle est, de préférence, comprise entre 350 et 450_{°}C, en particulier entre 380 et 420_{°}C.

La durée du traitement est, de préférence, comprise entre 1 et 1200 minutes. Elle est d'autant plus courte que la température est plus élevée.

De plus, après le traitement selon l'invention, on pourra procéder, comme on le fait d'habitude,. à une distillation complémentaire, par exemple sous pression réduite, pour atteindre le point de ramollissement C.I.A. désiré.

Par ailleurs, le procédé de la présente invention peut être mis en oeuvre en continu ou en discontinu.

Un avantage important du procédé selon l'invention, par rapport aux procédés traditionnels par chauffage électrique, réside dans une diminution importante de la durée de traitement, permettant une augmentation de la productivité. De plus, ce mode de chauffage permet d'éviter les phénomènes de cokéfaction et de craquage évoqués plus haut. On peut donc sans inconvénient travailler avec des températures plus élevées et des durées plus courtes.

La présente invention a également pour objet une électrode contenant un brai liant tel que défini ci-dessus ou obtenu par un procédé de fabrication tel que défini ci-dessus.

Dans les exemples qui suivent, on a comparé le traitement thermique de maturation de brai en continu, d'une part, par un chauffage classique dans un four électrique par effet Joule, et, d'autre part, par un traitement au moyen d'ondes haute fréquence selon l'invention, dans un four à micro-ondes.

### EXEMPLES 1 et 2 (COMPARATIFS)

### TRAITEMENT THERMIQUE DU BRAI DANS UN FOUR ELECTRIQUE

### a) Principe

On préchauffe le brai jusqu'à une température de l'ordre de 200_{°}C dans un fondoir, avant de l'acheminer vers un four tubulaire chauffé électriquement, fonctionnant en continu .

### b) Descriptif de l'appareillage

Le fondoir utilisé consiste en un réacteur fermé, d'une capacité de 130 litres, muni d'une agitation mécanique, et chauffé extérieurement avec régulation, par des résistances électriques placées dans une enveloppe en acier et pouvant délivrer une puissance totale de 30 kW. L'enveloppe en acier constitue un «réservoir à calories> et permet d'évacuer les calories en excès par injection d'air comprimé, si on le juge nécessaire. Le brai peut ainsi être chauffé rapidement jusqu'à la température désirée, tout en évitant les points de surchauffe.

Le brai ainsi préchauffé dans le fondoir, dont la viscosité est de l'ordre de 50 centipoises, est ensuite véhiculé vers le four en continu grâce à une pompe à engrenages. Celle-ci est constituée d'un corps en acier inoxydable, muni d'une double enveloppe de préchauffage ; elle permet d'avoir des débits de l'ordre de 2 à 20 litres par heure. La double enveloppe et tous les tubes véhiculant le brai sont réchauffés grâce à un bain d'huile, à une température de l'ordre de 200_{°}C.

Le four tubulaire est en acier inoxydable et il présente une capacité de 4 litres. Il est chauffé au moyen de résistances électriques, délivrant une puissance totale de 4 kW et placé également dans une double enveloppe en acier ayant la même fonction que celle équipant le fondoir. Le maintien de la température de maturation dans le four est assuré par régulation. Au-dessus du four, est placée une tête de colonne en pyrex qui permet de condenser les produits volatils afin d'en limiter la perte, de tels produits jouant un rôle important dans la réaction de polycondensation.

Le brai sortant du four à la température de maturation est refroidi par le même bain d'huile jouant le rôle d'échangeur. Des vannes de fond de cuve et de vidange sont placées dans le système, à différents endroits, et permettent l'évacuation rapide du brai en fin de réaction ou à tout moment. Le brai est ensuite recueilli et pesé en continu.

### c) Conditions de la maturation

Avec le dispositif précité, on a pu opérer à une température allant jusqu'à environ 405_{°}C. Toutefois, il est très difficile de dépasser cette température, en raison du départ très important, à la pression atmosphérique, de produits volatils lors de la maturation, de tels départs étant favorisés par des réactions de craquage dues à des effets thermiques au voisinage de la paroi. En effet, on observe une différence de température entre la paroi et le coeur du four qui est de l'ordre de 20_{°}C, à la température de traitement précitée, pour un débit de l'ordre de 2,7 litres par heure.

Selon l'exemple 1, on soumet à traitement thermique, dans les conditions décrites ci-dessus, à la température de 405_{°}C et pendant 175 minutes, un brai de goudrons de houille possédant un point de ramollissement C.I.A. de 84,7_{°}C, une teneur en substances insolubles dans la quinoléine (résines a) égale à 3,3% en poids, une teneur en résines a + égale à 24,1% en poids et une teneur en carbone fixe égale à 48,0% en poids. Le brai liant obtenu à l'issue de ce traitement possède les caractéristiques indiquées au tableau ci-après.

Selon l'exemple 2, on soumet le brai liant obtenu à l'exemple 1 à une distillation éclair sous une pression de 0,145 bar de manière à éliminer 4,5% de l'huile qu'il contient. Le brai liant obtenu à l'issue de cette distillation possède les caractéristiques indiquées au tableau ci-après.

### EXEMPLES 3 à 5

### TRAITEMENT THERMIQUE DU BRAI DANS UN FOUR A MICRO-ONDES

### a) Descriptif de l'appareillage

On utilise l'appareillage décrit précédemment, en remplaçant le four électrique par un applicateur de micro-ondes. Ce dernier est constitué par huit tronçons de guide empilés et décalés les uns par rapport aux autres de 90_{°}. Chacun de ces tronçons est relié à un magnétron pouvant débiter 800 W, mais volontairement limité à 400 W pour protéger le magnétron contre une mauvaise adaptation. Ces magnétrons fonctionnent à la fréquence de 2,45 GHz. L'empilage de guides d'onde est traversé par un réacteur en quartz, d'une capacité utile de 1000cm³, dans lequel circule le brai liquide. Une gaine en quartz plonge dans le réacteur et permet, lorsque les magnétrons ne sont pas en service, de mesurer la température au sein du liquide. A la sortie du réacteur, un thermocouple permet la régulation en température.

### b) Conditions de traitement

Contrairement au traitement thermique dans un four électrique, le traitement effectué dans l'appareillage décrit ci-dessus permet :
- de traiter des brais, avec un débit de 2,7 I/h, à toute température allant jusqu'à 450_{°}C ;
- de supprimer la période de préchauffage ;
- de ramener la puissance utile à 2,7 kW au lieu de 3,2 kW.

Selon l'exemple 3, on soumet au traitement par ondes hautes fréquences, dans les conditions décrites ci-dessus, à la température de 415_{°}C et pendant 45 minutes, le même brai de goudrons de houille que celui décrit à l'exemple 1. Le brai liant obtenu à l'issue de ce traitement possède les caractéristiques indiquées au tableau ci-après.

Selon les exemples 4 et 5, on soumet le brai liant obtenu à l'exemple 3 à une distillation éclair sous une pression de 0,145 bar, de manière à éliminer respectivement 4,5% en poids (exemple 4) et 1,3% en poids (exemple 5) de l'huile qu'il contient. Les brais liants obtenus à l'issue de ces distillations possèdent les caractéristiques indiquées au tableau ci-après.

## Revendications

1 - Brai liant pour électrode, possédant :
- un point de ramollissement C.I.A. compris entre 80_{°}C et 150_{°}C,
- une teneur en substances insolubles dans la quinoléine supérieure ou égale à 4% en poids,
- une teneur en résines a+p comprise entre 28 et 40% en poids, et
- une teneur en carbone fixe, déterminée selon la mrone ISO 6998, au moins égale à 51 % en poids, caractérisé en ce que son domaine de transition vitreuse _{A}Tg, déterminé par analyse calorimétrique différentielle, est inférieur ou égal à 50_{°}C.

2 - Brai selon la revendication 1, caractérisé en ce que son domaine de transition vitreuse ATg est inférieur ou égal à 40_{°}C.

3 - Brai selon l'une des revendications 1 et 2, caractérisé en ce qu'il présente un retard à l'écoulement Tε- Ti, selon le test d'affinité brai-coke, au plus égal à 15_{°}C.

4 - Brai selon l'une des revendications 1 à 3, caractérisé en ce qu'il présente une température finale de pénétration T₂, selon le test d'affinité brai-coke, au plus égale à 180°C.

5 - Procédé de fabrication d'un brai liant pour électrode tel que défini à l'une des revendications 1 à 4, caractérisé en ce que l'on soumet un brai présentant une teneur en substances insolubles dans la quinoléine inférieure à 4% en poids à un traitement par ondes ayant une fréquence comprise entre 0,9 et 300 GHz.

6 - Procédé selon la revendication 5, caractérisé en ce qu'on utilise la fréquence de 2,45 GHz.

7 - Procédé selon l'une des revendications 5 et 6, caractérisé en ce qu'on conduit le traitement à la pression atmosphérique.

8 - Procédé selon l'une des revendications 5 et 6, caractérisé en ce qu'on conduit le traitement sous une pression pouvant aller jusqu'à 20 bars.

9 - Procédé selon l'une des revendications 5 à 8, caractérisé en ce qu'on opère à une température comprise entre 350 et 450_{°}C.

10 - Procédé selon l'une des revendications 5 à 9, caractérisé en ce qu'on conduit le traitement pendant une durée de 1 à 1200 minutes.

11 - Procédé selon l'une des revendications 5 à 10, caractérisé en ce que consécutivement au traitement, on procède à une distillation complémentaire pour atteindre le point de ramollissement C.I.A. désiré.

12 - Electrode caractérisée par le fait qu'elle contient un brai liant conforme à l'une des revendications 1 à 4 ou obtenu selon l'une des revendications 5 à 11.

## Claims

1. Binder pitch for an electrode, having:
- a C.I.A. softening point of between 80_{°}C and 150_{°}C,
- a content of quinoline-insoluble substances higher than or equal to 4% by weight,
- a content of a + p resins of between 28 and 40% by weight, and
- a fixed carbon content, determined according to the ISO standard 6998, of at least 51% by weight, characterized in that its glass transition range _{A}Tg, determined by differential calorimetric analysis, is less than or equal to 50_{°}C.

2. Pitch according to Claim 1, characterized in that its glass transition range ATg is less than or equal to 40_{°}C.

3. Pitch according to either of Claims 1 and 2, characterized in that it has a flow delay T₂-Ti, according to the pitch-coke affinity test, not exceeding 15_{°}C.

4. Pitch according to one of Claims 1 to 3, characterized in that it has a final penetration temperature T₂, according to the pitch-coke affinity test, not exceeding 180_{°}C.

5. Process for the manufacture of a binder pitch for an electrode, such as defined in one of Claims 1 to 4, characterized in that a pitch exhibiting a content of quinoline-insoluble substances of less than 4% by weight is subjected to a treatment by waves which have a frequency of between 0.9 and 300 GHz.

6. Process according to Claim 5, characterized in that a frequency of 2.45 GHz is employed.

7. Process according to either of Claims 5 and 6, characterized in that the treatment is carried out at atmospheric pressure.

8. Process according to either of Claims 5 and 6, characterized in that the treatment is carried out at a pressure which may go up to 20 bars.

9. Process according to one of Claims 5 to 8, characterized in that the operation is carried out at a temperature of between 350 and 450_{°}C.

10. Process according to one of Claims 5 to 9, characterized in that the treatment is carried out for a duration of 1 to 1,200 minutes.

11. Process according to one of Claims 5 to 10, characterized in that after the treatment a complementary distillation is carried out to reach the desired C.I.A. softening point.

12. Electrode, characterized in that it contains a binder pitch in accordance with one of Claims 1 to 4 or obtained according to one of Claims 5 to 11.

## Patentansprüche

1. Pechbindemittel für Elektroden, mit:
- einem C.I.A. Erweichungspunkt zwischen 80°C und 150°C,
- einem Gehalt an in Chinolin unlöslichen Substanzen von größer oder gleich 4 Gew.-%,
- einem Gehalt an Harzen a + von 28 - 40 Gew.-%, und
- einem Gehalt an festem Kohlenstoff, bestimmt nach der Norm ISO 6998, von mindestens 51 Gew.-%, dadurch gekennzeichnet, daß deren Glasübergangsbereich _{A}Tg, bestimmt durch kalorimetrische Differentialanalyse, bei 50_{°}C oder darunter liegt.

2. Pechbindemittel nach Anspruch 1, dadurch gekennzeichnet, daß der Glasübergangsbereich _{A}Tg bei 40°C oder darunter liegt.

3. Pechbindemittel nach einem der Ansprüche 1 und 2, dadurch gekennzeichnet, daß es einen Fließverzug T₂-T₁ in einem Test zur Bestimmung der Pech-Koksaffinität von höchstens 15°C aufweist.

4. Pechbindemittel nach einem der Ansprüche 1 bis 3, dadurch gekennzeichnet, daß es eine Penetrations-Endtemperatur T₂ in einem Test zur Bestimmung der Pech-Koksaffinität von höchstens 180_{°}C aufweist.

5. Verfahren zur Hestellung eines Pechbindemittels für Elektroden gemäß der Definition nach einem der Ansprüche 1-4, dadurch gekennzeichnet, daß man ein Pechbindemitttel, das einen Gehalt an in Chinolin unlöslichen Substanzen von kleiner 4 Gew.-% aufweist, einer Behandlung mit Wellen einer Frequenz von 0,9 - 300 GHz unterzieht.

6. Verfahren nach Anspruch 5, dadurch gekennzeichnet, daß man eine Frequenz von 2,45 GHz verwendet.

7. Verfahren nach einem der Ansprüche 5 oder 6, dadurch gekennzeichnet, daß man die Behandlung bei atmosphärischem Druck durchführt.

8. Verfahren nach einem der Ansprüche 5 und 6, dadurch gekennzeichnet, daß man die Behandlung bei einem Druck von bis zu 20 Bar durchführt.

9. Verfahren nach einem der Ansprüche 5-8, dadurch gekennzeichnet, daß man bei einer Temperatur von 350-450_{°}C arbeitet.

10. Verfahren nach einem der Ansprüche 5-9, dadurch gekennzeichnet, daß man die Behandlung über eine Dauer von 1-1200 Minuten durchführt.

11. Verfahren nach einem der Ansprüche 5-10, dadurch gekennzeichnet, daß man im Anschluß an die Behandlung eine ergänzende Destillation durchführt, um den gewünschten C.I.A. Erweichungspunkt zu erreichen.

12. Elektrode, dadurch gekennzeichnet, daß sie ein Pechbindemittel nach einem der Ansprüche 1-4 oder erhältlich nach einem der Ansprüche 5-11 enthält.
